# EUROPÄISCHE PATENTSCHRIFT

(11) **EP 0 654 557 B1**
(45) Veröffentlichungstag und Bekanntmachung des Hinweises auf die Patenterteilung: **12.03.1997**
(21) Anmeldenummer: 94890191.3
(22) Anmeldetag: 22.11.1994
(51) Int. Cl.: D06L 3/10, D06P 5/15

(54) **Verfahren zum Bleichen von indigo-gefärbten Denim-Artikeln**
Process for bleaching indigo-dyed denim articles
Procédé de blanchiment d'articles denim teints à l'indigo

(30) Priorität: 23.11.1993 AT 2378/93
(43) Veröffentlichungstag der Anmeldung: 24.05.1995
(73) Patentinhaber: Degussa Aktiengesellschaft, 60311 Frankfurt (DE)
(72) Erfinder: Olip, Vinzenz, Dipl.-Ing., A-9500 Villach (AT)

(56) Entgegenhaltungen:
- EP-A- 0 175 272
- EP-A- 0 364 752
- EP-A- 0 583 745
- DE-A- 2 165 154
- DE-A- 3 113 732
- DE-A- 3 831 098
- DATABASE WPI Week 8302, Derwent Publications Ltd., London, GB; AN 83-02911K & JP-A-57 191 382 (MITSUI TOATSU CHEM.) 25. November 1982

## Beschreibung

Die vorliegende Erfindung betrifft ein Verfahren zum Bleichen von ganz oder teilweise aus cellulosischen Materialien bestehenden Denim-Artikeln bzw. Kettkörpern mit mit indigoiden Küpenfarbstoffen gefärbter Kette und vorwiegend weißem Schuß, mit Reduktionsmitteln.

Inspiriert von moderner Verfahrenstechnik und angetrieben vom Willen zu modegerechter Textilgestaltung durch Waschen, Bleichen und Färben hat es nie an Versuchen zur Variation der Denim-Artikel gefehlt. Denim ist eine Webtechnik, bei der die Kette aus einem mit Indigo-Kontinue-gefärbten Garn und der Schuß aus einem weißen Garn besteht. Blue Denim, ein häufig eingesetztes Gewebe für die Erzeugung von Blue Jeans, ist zum Beispiel ein dreibindiger Kettkörper (K $\frac{\text{2s}}{\text{1}}$), der an der Gewebeoberseite überwiegend die mit Indigo blau gefärbte Kette zeigt. Im Gegensatz ist auf der Gewebeunterseite der überwiegend weiß gefärbte Schuß sichtbar.

Es wurde deshalb von Industriewäschern immer wieder versucht, durch ausgefallene Technologien eine Ätzung in mechanischer (stone wash-) oder in chemischer (snow wash-) Form vorzunehmen. Ein typisches Verfahren von Industriewäschereien zur Herstellung modischer Jeans-Artikel im Stone wash-Verfahren läuft wie folgt ab:

Die fertig konfektionierten Teile werden auf die linke Seite gedreht und vorgewaschen bzw. entschlichtet. Die Teile werden dann aus der Waschmaschine genommen, auf die rechte Seite gedreht und mit Kalksandsteinen (Bimssteinen) im Verhältnis 1:3 (1 kg Ware:3 kg Steine) gewaschen. Die Ware wird dann aus der Maschine genommen, entsteint und mit Natriumhypochlorit (je nach gewünschter Nuance) gebleicht (Peter, M.; Ruette, H.K., Grundlagen der Textilveredlung, 13. Aufl., Deutscher Fachverlag 1989, Seiten 80-81).

Im Sprachgebrauch der Textilveredlung fällt diese Art der Fertigwarenaufbereitung unter den Begriff "Fully fashioned"-Ausrüstung.

Gemäß DE-A-38 33 194 wird beim Färben von textilen Materialien, die aus Cellulosefasern bestehen oder Cellulosefasern in Mischung mit Synthesefasern enthalten, mit Küpenfarbstoffen in alkalisch-wäßrigem Medium in Anwesenheit von Reduktionsmitteln und gegebenenfalls weiterer üblicher Hilfsstoffe bei Temperaturen von beispielsweise 45-60°C gearbeitet. Anschließend stellt man die Färbungen dadurch fertig, daß man das textile Material spült, oxidiert und seift.

Das Bauprinzip der indigoiden Farbstoffe läßt sich mehrheitlich nach folgender Formel beschreiben.
D₁=D₂=NH = indigoider Farbstoff im engeren Sinn
D1=D₂=S = thioindigoider Farbstoff
R₁ bis R₄ = Strukturelemente

Der Einbau dieser Strukturelemente R, D und CO in heterocyclische Ringe führt zu stabilen, technisch nutzbaren Farbstoffen, wie dem klassischen Indigo, das im Colour Index unter der Bezeichnung C.I. Vat Blue 1 oder C.I. Pigment Blue 66 registriert und im Handel erhältlich ist.

Die zahlreichen Vertreter indigoider Farbstoffe sind als sogenannte Küpenfarbstoffe, seltener als Pigmente, im Handel. Besonders bewährt haben sich auch die durch direkte Halogenierung von Indigo erhältlichen Farbstoffe, wie C.I. Vat Blue 41, C.I. Vat Blue 5, C.I. Vat Blue 37, C.I. Vat Blue 35, C.I. Vat Blue 48 oder C.I. Acid Blue 74. Grünstichige Blautöne entstehen, wenn zum Beispiel Indigo chloriert wird oder wenn Hypochlorit zur Bleiche verwendet wird.

Küpenfarbstoffe sind praktisch unlöslich in Wasser und müssen vor dem Färben durch Reduktion in alkalischer Lösung wasserlöslich gemacht werden. Das entstandene Reaktionsprodukt, auch Leukobase oder Küpensalz genannt, zieht auf das Substrat auf und kann nun zum Farbstoff rückoxidiert werden. Küpenfarbstoffe enthalten also Strukturelemente, die das Molekül in oxidierter Form wasserunlöslich und in reduzierter Form, die reversibel erhalten werden kann, wasserlöslich machen.

Üblich war bisher die Entfernung dieser Küpenfarbstoffe von Denim-Artikeln durch Verwendung von Hypochlorit oder Bleichlauge. Aufgrund der Verordnung des Bundesministers für Land- und Forstwirtschaft über die Begrenzung von Abwasseremissionen aus Textilveredelungs- und -behandlungsbetrieben, Bundesgesetzblatt Nr. 612 vom 24. September 1992, muß z.B. gemäß § 33a Wasserrechtsgesetz (WRG) Hypochlorit vermieden werden. Der Gehalt an freiem Chlor, berechnet als Cl₂, im Abwasser dieser Betriebe darf 0,2 mg/l, und absorbierbare organisch gebundene Halogene (AOX), berechnet als Cl, dürfen 0,5 mg/l nicht überschreiten. Bei der konventionellen Erzeugung von stone-washed Denim werden beträchtliche Mengen an Aktivchlor in der Bleichflotte zurückgelassen. Durch Chlorierung der Küpenfarbstoffe entstehen organische Moleküle, die mit den Waschflotten ausgetragen und im Abwasser als AOX bestimmt werden.

Die Verwendung von Hypochloritlauge hat weiters den Nachteil, daß einige Küpenfarbstoffe ein grünstichiges Blau ergeben, wenn das Farbstoffmolekül chloriert wird.

Übliche, in der Textilfärbung gebräuchliche Methoden können bei der Bleiche von Denim-Artikeln nicht angewendet werden. Bei der Färbung liegt das Ziel darin, eine möglichst gleichmäßige Färbung und ein egales Aufziehen des Farbstoffes auf die Faser zu erhalten. Bisher konnte mit Reduktionsmitteln und auch Reduktionsmittelmischungen wohl der Küpenfarbstoff als Leukobase wasserlöslich gemacht werden. Der Farbstoff zieht aber gleichzeitig auf die Faser auf. Als gebräuchliche Reduktionsmittel werden Natriumdithionit, Hydroxymethansulfinsäure, harnstoffdioxid (Formamidinsulfinsäure) oder auch Mischungen dieser Verbindungen beschrieben. Zu starke Reduktionsmittel können nicht eingesetzt werden, weil der Farbstoff überreduziert und zerstört werden kann (DE-A1-20 11 387). Gemäß DE-A1-38 33 194 werden weiters alpha-Hydroxycarbonylverbindungen in Betracht gezogen, um eine Überreduktion zu vermeiden.

Beim Bleichen von Denim-Artikeln liegt hingegen das Ziel darin, den Farbstoff von der Indigo-gefärbten Kette abzuziehen und ein Aufziehen auf den weißen Schußfaden (Färben) zu verhindern. Der Farbton soll heller werden, aber in der Farbtiefe nicht verändert werden. AOX und Aktivchlor im Abwasser müssen verhindert werden.

Die bekanntesten Reduktionsmittel, die bei der Küpenfärbung von Cellulosefasern eingesetzt werden, sind Natriumdithionit, Formamidinsulfinsäure (Thioharnstoffdioxid) und Hydroxyaceton.

So ist beispielsweise aus der DE-A1-20 11 387 bekannt, bei der Küpenfärbung von Cellulosefasern enthaltenden Textilien Formamidinsulfinsäure als Reduktionsmittel zu verwenden. Wie aus dieser Patentschrift außerdem bekannt ist, kann die Reduktion der Küpenfarbstoffe zusätzlich in Gegenwart von Glucose vorgenommen werden, um zu verhindern, daß empfindliche Farbstoffe "überreduziert" werden. Die Egalität der Küpenfärbungen wird als verbesserungswürdig beschrieben.

In der DE-A-38 33 194 wird die Aufgabe, textile Materialien aus Cellulosefasern mit Küpenfarbstoffen zu färben, dadurch gelöst, daß man als Reduktionsmittelmischungen Kombinationen aus den Komponenten
A) Natriumdithionit und/oder Formamidinsulfinsäure und
B) alpha-Hydroxycarbonylverbindungen
im Gewichtsverhältnis 1:1 bis 1:15 einsetzt und die Färbung bei pH-Werten von mindestens 13 sowie bei Temperaturen oberhalb von 75°C durchführt.

Die DE-A-38 31 098 beschreibt eine Wirkstoffkombination für ein Mittel zum Entfärben, Abziehen von Fehlfärbungen und Aufhellen von gefärbten Textilien. Die Kombination besteht aus Thioharnstoffdioxid (Formamidinsulfinsäure) und Carbonaten, beispielsweise Soda, oder Phosphaten, beispielsweise Trinatriumphosphat.

Die DE-A-21 65 154 beschreibt ein Verfahren zum alkalischen Vorbehandeln und Bleichen von Baumwolle enthaltendem Textilmaterial unter Hochtemperatur-Dämpfbedingungen in kurzer Flotte. Hiebei wird ein Reduktionsmittel, unter anderem Formamidinsulfinsäure, zugesetzt, um trotz Anwendung der alkalischen Vorbehandlung keine Einbußen des Durchschnittspolymerisationswertes hinnehmen zu müssen und um eine Schädigung der Zellulose durch den Luftsauerstoff zu vermeiden.

Die JP-A-57 191 382 beschreibt das Merzerisieren von Textilien, die mit Küpenfarbstoffen gefärbt sind, in Gegenwart von Reduktionsmitteln, unter anderem Formamidinsulfinsäure, mit dieser Behandlung wird der ursprüngliche Farbton wiederhergestellt und die Farbtiefe egalisiert.

Aufgabe der Erfindung ist es daher, die vorab angeführten Nachteile zu vermeiden, gleichmäßig aufgehellte Denim-Artikel herzustellen, ohne den vorwiegend weißen Schußfaden anzufärben und die Farbtiefe zu verändern. Chlor und chlororganische Verbindungen im Abwasser sollen verhindert werden.

Das erfindungsgemäße Verfahren besteht darin, das eingangs erwähnte Gewebe bei erhöhten Temperaturen einem alkalisch- wäßrigen Bad auszusetzen, worin als Bleichmittel eine Kombination aus Formamidinsulfinsäure und Kohlenhydraten mit der allgemeinen Bruttoformel CₙH₂ₙOₙ im Gewichtsverhältnis 80:20 bis 99:1 eingesetzt wird. Die vorab angeführten Nachteile, wie die Bildung von Aktivchlor und absorbierbaren organischen Halogenen, eine Überreduktion der Farbstoffe und zu hohe CSB-Lasten im Abwasser, werden solcherart vermieden.

Überraschend wurde nun gefunden, daß die Bleiche von Denim-Artikeln mit gewissen Reduktionsmitteln durchgeführt werden kann. Die Bleiche der Denim-Artikel kann beispielsweise bei Flottenverhältnissen von 1:1 bis 1:40, vorzugsweise 1:5 bis 1:7, erfolgen.

Erfindungsgemäß erfolgt die Entfernung der Farbstoffe im alkalisch- wäßrigen Medium, insbesondere bei pH-Werten von 10-13, vorzugsweise bei etwa 12,5, unter Verwendung der genannten Reduktionsmittelmischungen also Mischungen von Formamidinsulfinsäure (Thioharnstoffdioxid) mit Kohlenhydraten mit der allgemeinen Bruttoformel CₙH₂ₙOₙ und bei Temperaturen von vorzugsweise über 50°C. Geeignete Kohlenhydrate sind z.B. Monosaccharide, Disaccharide, Oligosaccharide und Polysaccharide, beispielsweise Glucose, Saccharose, Stärke, Melasse oder Pektin. Aus der Gruppe dieser Reduktionsmittel kommt vorzugsweise Saccharose in Betracht. Es ist selbstverständlich auch möglich, Mischungen mehrerer Kohlenhydrate als zweite Komponente der erfindungsgemäß einzusetzenden Kombination zu verwenden, z.B. Mischungen aus Saccharose und Glucose.

Das Gewichtsverhältnis Formamidinsulfinsäure zur zweiten Komponente beträgt 80:20 bis 99:1. Der pH-Wert wird vorzugsweise durch Zugabe von NaOH eingestellt. Auch andere Basen wie z.B. KOH können eingesetzt werden.

Vorzugsweise werden die Denim-Artikel nach dem Entsteinen in frisches Wasser gegeben und die Temperatur wird auf über 50°C erhöht. Ab 75°C wird eine vorbereitete Lösung, bestehend aus Formamidinsulfinsäure und zweiter Komponente, Natronlauge und Textilhilfsmittel (Dispergator, Netzmittel), in die Waschmaschine dosiert. Unter Bewegung der Flotte und der Artikel werden die Küpenfarbstoffe löslich gemacht und von der Faser (Indigo-gefärbte Kette) abgelöst. Die Bleichzeit kann 1 bis 30 Minuten betragen, vorzugsweise 15 Minuten. Die Reduktionsmitel-Mischungen werden in Mengen von vorzugsweise 0,5 bis 10%, insbesondere 2 bzw. 4%, je nach gewünschter Helligkeit angewendet. Die Flotte wird vorzugsweise nach dieser Behandlung abgelassen und die Denim-Artikel werden vorzugsweise mit Wasser bei 40°C gespült. Dem zweiten Spülbad werden vorzugsweise 2 g/l Essigsäure konz. und 1 g/l Wasserstoffperoxid zugefügt. Anschließend werden die Denim-Artikel vorzugsweise geschleudert und getrocknet.

Das erfindungsgemäße Verfahren kann selbstverständlich auch in Anwesenheit üblicher Textilhilfsmittel wie Netzer, Dispergiermittel, Tenside usw. durchgeführt werden.

Die Vorteile des erfindungsgemäßen Verfahrens liegen darin, daß die Denim-Artikel sehr reproduzierbar gebleicht werden können. Der Farbstoff wird von der Indigo-gefärbten Kette reduktiv abgelöst. Die Konzentration des Reduktionsmittels Formamidinsulfinsäure kann derart gewählt werden, daß ein Anfärben des weißen Schußfadens verhindert wird. Entgegen einer üblichen Färbung wird erfindungsgemäß ein Gewebeteil (Kette) kontrolliert entfärbt, ohne daß gleichzeitig der andere Gewebeteil (Schuß) angefärbt wird. Das Abwasser ist frei von Chlor und AOX. Die Abwasserbelastung ist deutlich geringer als bei Verwendung von Natriumhypochlorit. Mit geringen Mitteln läßt sich der Küpenfarbstoff aus dem Abwasser wiedergewinnen.

Folgende Beispiele sollen die Erfindung erläutern, ohne dieselbe einzuschränken:

### Beispiel 1:

### Ansatz der Bleichlösung:

In einen Behälter mit Rührwerk werden 5 1 Wasser, 25°C, zugegeben, in dem unter Rühren 60 g Ätznatron, 38 g Formamidinsulfinsäure und 2 g Saccharose gelöst werden.

### Durchführung der Bleiche:

4 kg stone-washed Denim-Artikel (Blue Jeans) und 20 1 Wasser werden auf 75°C erwärmt. Nach Erreichen der Temperatur wird die Bleichlösung zugegeben. Nach 15 Minuten Bewegung in der Waschmaschine wird die Flotte abgelassen und bei ca. 40°C werden die Denim-Artikel gespült. Dem zweiten Spülbad werden 2 g/l Essigsäure und 1 g/l Wasserstoffperoxid 35%ig hinzugefügt. Anschließend werden die Artikel geschleudert und getrocknet. Der pH-Wert der Flotte ist von 13 auf 12,3 abgesunken. Am Rohstoff wurde ein Weißgehalt (Filter R 457) von 8,8 und ein Gelbwert von -98,5 gemessen. Die gebleichten Denim-Artikel hatten einen durchschnittlichen Weißgrad von 19,4 (Filter R 457) und einen Gelbwert von -66,5. Die Kette ist deutlich aufgehellt und der Schuß ist rein weiß. Die Bleichflotte hat einen CSB-Wert von 7280 mg O₂/l und ist frei von absorbierbaren organischen Halogenen (AOX).

### Beispiel 2:

### Ansatz der Bleichlösung:

In ca. 7 1 Wasser werden 720 g Natronlauge 50%ig unter Rühren und 228 g Formamidinsulfinsäure und 12 g Saccharose aufgelöst.

### Durchführung der Bleiche:

6 kg stone-washed Denim-Artikel und 30 l Wasser werden auf 80°C erwärmt. Nach Zugabe der Bleichlösung und 15 Minuten Bewegung in der Waschmaschine wird die Flotte abgelassen. Aus der Flotte wird durch Zugabe von Säure und Wasserstoffperoxid der Küpenfarbstoff in die wasserunlösliche Form gebracht und durch Filtration wiedergewonnen. Die Flotte hat eine hellgelbe Farbe und einen CSB-Wert von 5000 mg O₂/l. AOX ist nicht nachweisbar. Die Denim-Artikel werden wie im Beispiel 1 gewaschen, gespült und getrocknet.

Die gebleichten Denim-Artikel hatten einen Weißgrad von 43,7 (Rohstoff 8,8), gemessen mit einem Weißgrad-Meßgerät (Filter R 457), und einen Gelbwert von -24,0 (Rohstoff -98,5).

Diese Helligkeit ist vergleichbar mit einem gebleichten Denim-Artikel, der mit Natriumhypochlorit behandelt wurde. Vergleichend ergab die Analyse des Abwassers nach einer Bleiche mit Natriumhypochlorit einen CSB-Wert von 18600 mg O₂/l.

## Patentansprüche

1. Verfahren zum Bleichen von ganz oder teilweise aus cellulosischen Materialien bestehenden Denim-Artikeln bzw. Kettkörpern mit mit indigoiden Küpenfarbstoffen gefärbter Kette und vorwiegend weißem Schuß, durch Behandlung in alkalisch-wäßrigem Medium bei erhöhter Temperatur ohne Anfärbung des vorwiegend weißen Schußfadens, dadurch gekennzeichnet, daß als Bleichmittel eine Kombination aus Formamidinsulfinsäure und Kohlenhydraten mit der allgemeinen Bruttoformel CₙH₂ₙOₙ im Gewichtsverhältnis 80:20 bis 99:1 eingesetzt wird.

2. Verfahren nach Anspruch 1, dadurch gekennzeichnet, daß als Kohlenhydrat mit der allgemeinen Bruttoformel CₙH₂ₙOₙ reduzierend wirkende Monosaccharide eingesetzt werden.

3. Verfahren nach Anspruch 2, dadurch gekennzeichnet, daß als reduzierend wirkendes Monosaccharid Glucose eingesetzt wird.

4. Verfahren nach Anspruch 1, dadurch gekennzeichnet, daß als Kohlenhydrat Oligosaccharide eingesetzt werden.

5. Verfahren nach Anspruch 4, dadurch gekennzeichnet, daß als Oligosaccharid Saccharose eingesetzt wird.

6. Verfahren nach Anspruch 1, dadurch gekennzeichnet, daß die Bleiche bei Flottenverhältnissen von 1:1 bis 1:40 vorgenommen wird.

7. Verfahren nach Anspruch 6, dadurch gekennzeichnet, daß die Bleiche bei einem Flottenverhältnis von 1:5 bis 1:7 vorgenommen wird.

## Claims

1. A method for bleaching denim articles or warp bodies consisting wholly or partially of cellulosic materials, comprised of indigo-dyed warp and mainly white shot, by treatment in an alkaline-aquous medium at increased temperature without colouring the mainly white shot, characterized in that a combination of formamidine sulfinic acid and carbohydrates of the general total formula CₙH₂ₙOₙ at a weight ratio of 80:20 to 99:1 is used as the bleaching agent.

2. A method in accordance with claim 1, characterized in that monosaccharides which act in a reducing manner are used as the carbohydrate of the general total formula CₙH₂ₙOₙ.

3. A method in accordance with claim 2, characterized in that glucose is employed as the monosaccharide which acts in a reducing manner.

4. A method in accordance with claim 1, characterized in that oligosaccharides are employed as the carbohydrate.

5. A method in accordance with claim 4, characterized in that sucrose is employed as the carbohydrate.

6. A method in accordance with claim 1, characterized in that bleaching is performed at liquour ratios of 1:1 to 1:40.

7. A method in accordance with claim 6, characterized in that bleaching is performed at a liquour ratio of 1:5 to 1:7.

## Revendications

1. Procédé pour le blanchiment d'articles denim ou de corps de chaîne avec des chaînes colorées à l'aide de colorants de cuve indigoïdes et de trame essentiellement blanche, constitués partiellement ou totalement en matériaux cellulosiques, par traitement dans un milieu alcalin aqueux à température élevée sans coloration des fils de chaîne essentiellement blancs, caractérisé en ce que l'on utilise comme agent de blanchiment une combinaison d'acide formamidine-sulfinique et d'hydrates de carbone présentant la formule générale brute CₙH₂ₙOₙ dans un rapport pondéral de 80:20 à 99:1.

2. Procédé selon la revendication 1, caractérisé en ce que l'on met en oeuvre comme hydrate de carbone présentant la formule brute générale CₙH₂ₙOₙ, des monosaccharidesà effet réducteur.

3. Procédé selon la revendication 2, caractérisé en ce qu'on utilise comme monosaccharide à effet réducteur, le glucose.

4. Procédé selon la revendication 1, caractérisé en ce qu'on utilise comme hydrate de carbone, des oligosaccharides.

5. Procédé selon la revendication 4, caractérisé en ce qu'on utilise comme oligosaccharide, du saccharose.

6. Procédé selon la revendication 1, caractérisé en ce que le blanchiment s'effectue à des rapports de bain de 1:1 à 1: 40.

7. Procédé selon la revendication 6, caractérisé en ce que le blanchiment s'effectue à des rapports de bain de 1:5 à 1:7.
